# FASCICULE DE BREVET EUROPEEN

(11) **EP 0 546 914 B1**
(45) Date de publication et mention de la délivrance du brevet: **15.05.1996**
(21) Numéro de dépôt: 92403307.9
(22) Date de dépôt: 07.12.1992
(51) Int. Cl.: C25D 3/56

(54) **Bain et procédé électrolytique de dépot d'un revetement-flash d'un alliage fer-zinc à haut pourcentage en fer sur un substrat galvanisé-allié**
Bad und elektrolytisches Verfahren zur Aufbringung einer dünnen Beschichtung aus einer Eisen-Zink-Legierung mit einem hohen Eisengehalt auf ein galvanisiertes Legierungsubstrat
Bath and electroplating process for flash plating a galvanised alloyed substrate with an iron-zinc alloy layer with high iron percentage

(30) Priorité: 13.12.1991 FR 9115535
(43) Date de publication de la demande: 16.06.1993
(73) Titulaire: SOLLAC, F-92800 Puteaux (FR)
(72) Inventeur: Delfrate, Franco, F-57290 Fameck (FR); Doucet, Régis, F-57220 Boulay (FR); Keller, Jacques, F-57190 Florange (FR); Popadenec, Alain, F-57100 Thionville (FR); Souedet, Isabelle, F-57100 Thionville (FR); Wajda, Sylviane, F-57100 Thionville (FR)
(74) Mandataire: Le Guen, Gérard

(56) Documents cités:
- GB-A- 2 144 451
- CHEMICAL ABSTRACTS, vol. 104, no. 22, 1986, Columbus, Ohio, US; abstract no. 195509u, KIYONO 'manufacture of zinc-iron type alloy electroplated steel sheets having excellent adherence' page 597 ; & JP-A-6130696

## Description

L'invention concerne un bain ainsi qu'un procédé pour déposer un revêtement flash d'alliage fer-zinc sur un substrat en acier galvanisé allié, notamment une tôle en acier galvanisé alliée, dite tôle "galvannealed".

Les tôles "galvanisées-alliées" sont des tôles en acier revêtues obtenues par immersion de la tôle dans un pot de zinc en fusion et traitement thermique de la tôle revêtue. A la suite du traitement thermique, une partie du fer du substrat diffuse dans la couche de revêtement en zinc de sorte que celle-ci contienne après traitement de l'ordre de 10% de fer. Ces tôles présentent cependant plusieurs inconvénients, le plus important étant la production d'un phénomène de cratérisation lors de l'opération de cataphorèse qui rend la tôle inapte à certaines utilisations comme l'industrie automobile où elle a tendance à présenter une surface irrégulière après application de peinture.

Un autre inconvénient est que ces tôles présentent un coefficient de frottement élevé aux hautes pressions d'emboutissage, ce qui les rend inaptes à d'autres utilisations.

Le moyen utilisé actuellement pour remédier à ces inconvénients consiste à appliquer un revêtement d'un alliage de fer-zinc d'une épaisseur inférieure à 1 µm, appelé revêtement-flash.

Ces revêtements-flash sont déposés industriellement au moyen de bains contenant des ions Fe⁺ et Zn⁺ en milieu sulfate, dans un système à anode insoluble.

Cependant le rendement de dépôt de tels bains est réduit par la formation d'ions Fe³⁺.

Pour éviter la formation de ces ions Fe³⁺, diverses solutions ont été proposées.

JP-57/31504 décrit un bain d'électrodéposition de fer-zinc ayant la composition suivante :
ZnSO₄, 7H₂ : 150 g/l
FeSO₄, 7H₂O : 300 g/l
(NH₄)₂ SO₄ : 30 g/l le pH de ce bain étant de 1, 2.

La concentration en ions Fe³⁺ est contrôlée par passage du bain à travers un lit garni de particules de zinc ou de fer.

Les bains connus de l'état de la technique présentent cependant l'inconvénient d'avoir malgré tout des rendements insuffisants.

Or, pour augmenter le rendement, il serait logique d'accroître la tension d'électrolyse, mais la Demanderesse s'est aperçue qu'un tel accroissement favorise l'apparition du phénomène de cratérisation et est donc totalement inacceptable.

En outre, une tension d'électrolyse trop élevée est fort dispendieuse en énergie.

La présente invention a pour but de fournir un bain de revêtement électrolytique d'un alliage fer-zinc destiné à procurer sur un substrat en acier galvanisé-allié, un revêtement flash ayant une teneur élevée en fer et fournissant un rendement élevé.

Ce bain est caractérisé en ce qu'il est constitué d'un milieu aqueux qui comprend de 60 à 120 g/l d'ions Fe⁺ sous la forme de chlorures, de 20 à 60 g/l d'ions Zn⁺ sous la forme de chlorures, de 200 à 280 g/l de KCl, de 0,5 à 10 g/l d'acide ascorbique et de 0 à 2 g/l de KOH et a un pH d'environ 1,5 à environ 2,5, et de préférence d'environ 2.

L'utilisation d'ions chlorures dans le bain électrolytique permet d'augmenter la conductivité dudit bain et donc d'accroître l'efficacité de la réaction d'électrolyse.

La présence de KCl favorise également la conductivité du bain électrolytique et permet donc de diminuer le coût énergétique du dépôt du revêtement flash fer-zinc.

Par ailleurs, la présence de KOH a pour effet de diminuer l'agressivité du bain en augmentant le pH, limitant ainsi l'agression de la tôle d'acier galvanisé-allié pendant l'opération de revêtement.

Avantageusement, le rapport Fe⁺/Fe⁺ + Zn⁺ est compris entre 60 et 80%, en poids.

L'invention a également pour objet un procédé de dépôt électrolytique d'un revêtement-flash d'un alliage fer-zinc sur un substrat en acier galvanisé-allié, notamment une tôle galvanisée-alliée, consistant à mettre en contact le substrat formant cathode avec un bain électrolytique selon l'invention, avec une densité de courant comprise entre 20 et 200 A/dm, à une température comprise entre 55 et 65°C, dans un système à anode soluble, pour obtenir un revêtement fer-zinc, ayant une teneur en fer supérieure à 60% en poids, de préférence d'environ 80% en poids.

Les tôles en acier galvanisé-allié ont un revêtement flash fer-zinc d'épaisseur comprise entre 0,1 et 1 µm, et de préférence égale à 0,5 µm.

Avantageusement, la densité de courant est d'environ 100 A/dm.

Le substrat en acier galvanisé-allié est par exemple une tôle en acier galvanisée-alliée, dite tôle "galvannealed" dont la vitesse de défilement dans le bain électrolytique est de manière avantageuse d'environ 20 à environ 200 m/min, de préférence 100 m/min.

L'anode soluble est de préférence constituée de fer, mais peut également consister en zinc, par exemple sous la forme de lingot, feuille, particules ou poudre, ou toute autre forme appropriée.

L'acide ascorbique a pour fonction de contrôler la quantité d'ions Fe³⁺ qui se forment, en réduisant les ions Fe³⁺ en ions Fe⁺ selon l'équation $\text{2 Fe³⁺ + C₆H₈O₆ → 2Fe⁺ + C₆H₆O₆ + 2H⁺}$

On donnera ci-après un exemple de réalisation du procédé selon l'invention.

### EXEMPLE DE REVETEMENT-FLASH 1

Composition du bain :
- Fe⁺ (sous la forme FeCl₂) : 84 g/l
- Zn⁺ (sous la forme ZnCl₂) : 36 g/l
- KCl : 250 g/l
- acide ascorbique : 5 g/l
- KOH : 0,5 g/l
- H₂O : équilibre

Le pH du bain est d'environ 2.

On dépose un revêtement-flash d'un alliage fer-zinc sur une tôle "galvannealed" comportant un revêtement zinc-fer à 10% en fer avec un poids de couche de 50 g/m.

Le revêtement-flash selon l'invention est réalisé avec une anode en fer, la tôle à revêtir formant cathode.

La température du bain est de 60°C.

La densité de courant est de 100 A/dm.

La vitesse de défilement de la bande en acier est de 100 m/min.

Le revêtement flash obtenu a une épaisseur de 0,5 µm avec un pourcentage en fer de 80%. Le rendement du dépôt est de 90%.

La Demanderesse a montré de manière surprenante et inattendue dans les essais qui suivent que le procédé de l'invention utilisant un bain électrolytique particulier pour déposer un revêtement flash fer-zinc sur une tôle d'acier galvanisé-allié procurait à la tôle d'acier galvanisé-allié ainsi revêtue, d'une part une grande facilité de mise en forme, et d'autre part une amélioration de son aspect après mise en peinture par la suppression du phénomène de cratérisation aux tensions de cataphorèse couramment utilisées.

La suppression de ce phénomène de cratérisation apporte une plus grande souplesse, par exemple aux carrossiers automobiles, qui peuvent ainsi notamment augmenter les tensions de cataphorèse pour accroître la productivité, sans risquer de détériorer l'aspect de la tôle revêtue après mise en peinture.

### Essai 1

Cet essai vise à illustrer, à travers un test de frottement, la facilité de mise en oeuvre d'une tôle d'acier galvanisé-allié revêtue d'un revêtement flash fer-zinc selon le procédé de l'invention.

L'essai est réalisé sur deux échantillons de tôle d'acier galvanisé-allié notés ① et ② , dont le revêtement formé d'alliage fer-zinc est obtenu de manière classique par immersion de ladite tôle dans un pot de zinc en fusion et par traitement thermique de la tôle ainsi revêtue.

Le revêtement ainsi formé d'alliage fer-zinc a une teneur en fer voisine de 10% et a pour les deux échantillons une épaisseur de l'ordre de 8 µm, l'épaisseur du substrat métallique constitué par la tôle d'acier galvanisé-allié ayant une épaisseur de l'ordre de 0,7 mm.

Chaque échantillon mesure 40 cm de long sur 4 cm de large.

L'échantillon ② est mis en contact avec un bain de revêtement électrolytique selon la présente invention et dont la composition est la suivante :

### EXEMPLE DE REVETEMENT-FLASH 2

- Fe⁺ (sous la forme FeCl₂) : 96 g/l
- Zn⁺ (sous la forme ZnCl₂) : 24 g/l
- KCl : 220 g/l
- acide ascorbique : 5 g/l
- KOH : 2,8 g/l
- H₂O : équilibre

Le pH du bain est d'environ 2.

Le revêtement-flash selon l'invention est réalisé avec une anode en fer, dans les conditions suivantes :
- température du bain : 60°C
- densité de courant : 80 A/dm
- vitesse de défilement de l'échantillon : 100 m/min
et a une épaisseur de 0,5 µm avec un pourcentage en fer de 91%.

Le test de frottement consiste à placer chacun des échantillons verticalement entre un outil et un vérin, par exemple hydraulique, qui applique sur l'échantillon une pression variable correspondant à la pression d'emboutissage habituellement utilisée, tandis que l'échantillon est tiré verticalement vers le haut à vitesse constante égale à 0,1 m/min et avec une force proportionnelle à la pression d'emboutissage.

Préalablement à la mise en oeuvre de cet essai, on lubrifie les différentes pièces en contact au moyen d'une huile de type SHELL 2769E.

Pour chaque échantillon, on mesure à chaque pression d'emboutissage le coefficient de frottement entre ledit échantillon et l'outil, et les résultats obtenus sont consignés sur les figures 1 et 2 annexées.

Sur la figure 1, on distingue très nettement l'augmentation du coefficient de frottement qui est préjudiciable à une mise en forme de la tôle d'acier galvanisé-allié, la valeur du coefficient de frottement étant maximale et égale à 0,1959 pour une pression d'emboutissage égale à 703 bars.

Au contraire, la figure 2 montre clairement qu'une tôle d'acier galvanisé-allié revêtue d'un flash fer-zinc est parfaitement adaptée à la mise en forme, étant donné que pour une pression d'emboutissage de 700 bars, le coefficient de frottement n'est que de 0,1083.

### Essai 2

Cet essai a pour but de montrer la résistance à la cratérisation de tôles d'acier galvanisé-allié revêtues d'un flash fer-zinc selon l'invention lors de l'opération de cataphorèse.

L'essai est effectué sur deux échantillons de tôle d'acier galvanisé-allié notés ① et ② tels que décrits dans l'essai 1.

Chacun des échantillons est soumis à une cataphorèse de type PPG CORONA BLACK ED 3002 permettant d'appliquer une première couche de peinture d'épaisseur environ égale à 15 µm, qui subit ultérieurement une cuisson.

L'essai consiste à appliquer différentes tensions électriques à l'électrolyte lors de l'opération de cataphorèse et à relever pour chaque tension appliquée aux deux échantillons le nombre de piqûres par cm de surface.

Les résultats de cet essai sont consignés dans le tableau suivant et montrent que pour une tôle d'acier galvanisé-allié, le phénomène de cratérisation apparaît pour une tension de cataphorèse de l'ordre de 220 V, alors que pour une tôle d'acier galvanisé-allié revêtue d'un flash fer-zinc selon l'invention, ce phénomène n'apparaît que pour une tension de cataphorèse de 260 V.

| **MISE EN PEINTURE : Résistance à la cratérisation lors de l'opération de cataphorèse** | | |
|---|---|---|
| **U(V)** | **Echantillon 1 : Galvannealed** | **Echantillon 2 : Galvannealed + flash Fe Zn** |
| **210** | / | / |
| **215** | 0 | / |
| **220** | X | / |
| **225** | X | / |
| **230** | X | / |
| **250** | 10/cm | / |
| | $ | |
| **255** | / | 0 |
| **260** | / | X |
| **265** | / | X |
| **% Fe du flash** | / | 91% |

**SYMBOLES :**
- 0: 0
- X: 1 à 6
- $: 6 à 20
- /: non effectué

## Revendications

1. Bain électrolytique de dépôt d'un revêtement-flash, d'un alliage fer-zinc sur un substrat en acier galvanisé-allié, caractérisé en ce qu'il est constitué d'un milieu aqueux qui comprend de 60 à 120 g/l d'ions Fe⁺ sous la forme de chlorure de 20 à 60 g/l d'ions Zn⁺ sous la forme de chlorure, de 200 à 280 g/l de KCl, de 0,5 à 10 g/l d'acide ascorbique et de 0 à 2 g/l de KOH et a un pH d'environ 1,5 à environ 2,5.

2. Bain électrolytique selon la revendication 1, caractérisé en ce que le pH est d'environ 2.

3. Bain électrolytique selon la revendication 1, caractérisé en ce que le rapport des ions Fe⁺ sur la somme des ions Fe⁺ et Zn⁺ est compris entre 60 et 80%, en poids.

4. Bain électrolytique selon l'une quelconque des revendications 1 à 3, caractérisé en ce qu'il a la composition suivante :
- Fe⁺ (sous la forme FeCl₂) : 84 g/l
- Zn⁺ (sous la forme ZnCl₂) : 36 g/l
- KCl : 250 g/l
- acide ascorbique : 5 g/l
- KOH : 0,5 g/l
- H₂O : équilibre,
le pH du bain étant d'environ 2.

5. Procédé de dépôt électrolytique d'un revêtement d'un alliage fer-zinc sur un substrat en acier galvanisé-allié, caractérisé en ce qu'il consiste à mettre en contact le substrat formant cathode avec un bain de revêtement électrolytique tel que défini dans l'une des revendications 1 à 4, avec une densité de courant comprise 20 et 200 A/dm, à une température comprise entre 55 et 65°C, dans un système à anode soluble, pour obtenir un revêtement fer-zinc, ayant une teneur en fer supérieure à 60% en poids, de préférence d'environ 80% en poids.

6. Procédé selon la revendication 5, caractérisé en ce que l'on dépose un revêtement d'un alliage fer-zinc comprenant une teneur en fer d'environ 80% poids.

7. Procédé selon la revendication 5 ou 6, caractérisé en ce que la densité de courant est d'environ 100 A/dm.

8. Procédé selon la revendication 7, caractérisé en ce que le substrat est une tôle en acier galvanisé-allié et en ce que la vitesse de défilement de la tôle dans le bain est d'environ 20 à environ 200 m/min, de préférence de 100 m/min.

9. Tôle d'acier galvanisé-allié revêtue par le procédé selon l'une des revendications 5 à 8, caractérisée en ce que le revêtement flash d'alliage fer-zinc a une teneur en fer supérieure à 60% en poids, et de préférence égale à 80% en poids.

10. Tôle d'acier galvanisé-allié revêtue selon la revendication 9, caractérisée en ce que le revêtement flash d'alliage fer-zinc a une épaisseur comprise entre 0,1 et 1 µm, et de préférence égale à 0,5 µm.

## Patentansprüche

1. Galvanisches Bad zur Abscheidung einer Anschlaggalvanisierbeschichtung aus einer Eisen-Zink-Legierung auf einem Ausgangsmaterial aus galvanisiertem legiertem Stahl, dadurch gekennzeichnet, daß es aus einem wäßrigen Medium besteht, das 60 bis 120 g/l Fe⁺-Ionen in der Form von Chlorid, 20 bis 60 g/l Zn⁺-Ionen in der Form von Chlorid, 200 bis 280 g/l KCl, 0,5 bis 10 g/l Ascorbinsäure und 0 bis 2 g/l KOH umfaßt und einen pH-Wert von ungefähr 1,5 bis ungefähr 2,5 hat.

2. Galvanisches Bad nach Anspruch 1, dadurch gekennzeichnet, daß der pH-Wert ungefähr 2 ist.

3. Galvanisches Bad nach Anspruch 1, dadurch gekennzeichnet, daß das Verhältnis der Fe⁺-Ionen zur Summe der Fe⁺- und Zn⁺-Ionen, bezogen auf Gewicht, zwischen 60 und 80% liegt.

4. Galvanisches Bad nach irgendeinem der Ansprüche 1 bis 3, dadurch gekennzeichnet, daß es die folgende Zusammensetzung hat:
- Fe⁺ (in der Form von FeCl₂) : 84 g/l
- Zn⁺ (in der Form von ZnCl₂) : 36 g/l
- KCl : 250 g/l
- Ascorbinsäure : 5 g/l
- KOH : 0,5 g/l
- H₂O : zum Auffüllen,
wobei der pH-Wert des Bades ungefähr 2 ist.

5. Verfahren zur galvanischen Abscheidung einer Beschichtung aus einer Eisen-Zink-Legierung auf einem Ausgangsmaterial aus galvanisiertem legiertem Stahl, gekennzeichnet durch In-Kontakt-bringen des die Kathode bildenden Ausgangsmaterials mit einen Bad zur galvanischen Beschichtung, wie in einem der Ansrüche 1 bis 4 definiert, mit einer Stromdichte zwischen 20 und 200 A/dm, bei einer Temperatur, die zwischen 55 und 65°C liegt, in einem löslichen Anodensystem, um eine Eisen-Zink-Beschichtung zu erhalten, die einen Eisengehalt von mehr als 60 Gew.-%, bevorzugt von ungefähr 80 Gew.-%, hat.

6. Verfahren nach Anspruch 5, dadurch gekennzeichnet, daß eine Beschichtung aus einer Eisen-Zink-Legierung abgeschieden wird, die einen Eisengehalt von ungefähr 80 Gew.-% umfaßt.

7. Verfahren nach Anspruch 5 oder 6, dadurch gekennzeichnet, daß die Stromdichte ungefähr 100 A/dm ist.

8. Verfahren nach Anspruch 7, dadurch gekennzeichnet, daß das Ausgangsmaterial ein Blech aus galvanisiertem legiertem Stahl ist, und dadurch, daß die Durchlaufgeschwindigkeit des Blechs in dem Bad ungefähr 20 bis ungefähr 200 m/Min., bevorzugt 100 m/Min. , ist.

9. Blech aus galvanisiertem legiertem Stahl, beschichtet durch das Verfahren nach einem der Ansprüche 5 bis 8, dadurch gekennzeichnet, daß die Anschlaggalvanisierbeschichtung aus Eisen-Zink-Legierung einen Eisengehalt von mehr als 60 Gew.-% und bevorzugt gleich 80 Gew.-% hat.

10. Blech aus galvanisiertem legiertem Stahl, beschichtet nach Anspruch 9, dadurch gekennzeichnet, daß die Anschlaggalvanisierbeschichtung aus Eisen-Zink-Legierung eine Stärke zwischen 0,1 bis 1 µm und bevorzugt gleich 0,5 µm hat.

## Claims

1. Electrolytic bath for depositing a flash plating of an iron/zinc alloy on a galvanised alloyed steel substrate, characterised in that it consists of an aqueous medium which comprises 60 to 120 g/l of Fe⁻ ions in the form of chloride, 20 to 60 g/l of Zn⁻ ions in the form of chloride, 200 to 280 g/l of KCl, 0.5 to 10 g/l of ascorbic acid and 0 to 2 g/l of KOH and has a pH of approximately 1.5 to approximately 2.5.

2. Electrolytic bath according to Claim 1, characterised in that the pH is approximately 2.

3. Electrolytic bath according to Claim 1, characterised in that the ratio of the Fe⁻ ions to the sum of the Fe⁻ and Zn⁻ ions is between 60 and 80% by weight.

4. Electrolytic bath according to any one of Claims 1 to 3, characterised in that it has the following composition:
- Fe⁻ (in the form FeCl₂): 84 g/l
- Zn⁻ (in the form of ZnCl₂): 36 g/l
- KCl: 250 g/l
- ascorbic acid: 5 g/l
- KOH: 0.5 g/l
- H₂O: balance
the pH of the bath being approximately 2.

5. Method for the electrolytic deposition of an iron/zinc alloy plating on a galvanised alloyed steel substrate, characterised in that it consists of putting the substrate forming a cathode in contact with an electrolytic plating bath as defined in one of Claims 1 to 4, with a current density of between 20 and 200 A/dm, at a temperature of between 55 and 65°C, in a soluble-anode system, in order to obtain an iron/zinc plating with an iron content above 60% by weight, preferably around 80% by weight.

6. Method according to Claim 5, characterised in that a plating of an iron/zinc alloy comprising an iron content of approximately 80% by weight is deposited.

7. Method according to Claim 5 or 6, characterised in that the current density is approximately 100 A/dm.

8. Method according to Claim 7, characterised in that the substrate is a galvanised alloyed steel sheet and in that the speed of movement of the sheet in the bath is approximately 20 to approximately 200 m/min, preferably 100 m/min.

9. Galvanised alloyed steel sheet plated by the method according to one of Claims 5 to 8, characterised in that the iron/zinc alloy flash plating has an iron content greater than 60% by weight, and preferably equal to 80% by weight.

10. Galvanised alloyed steel sheet plated according to Claim 9, characterised in that the iron/zinc alloy flash plating has a thickness of between 0.1 and 1 µm, and preferably equal to 0.5 µm.
